# EUROPÄISCHE PATENTSCHRIFT

(11) **EP 2 792 437 B1**
(45) Veröffentlichungstag und Bekanntmachung des Hinweises auf die Patenterteilung: **04.11.2015**
(21) Anmeldenummer: 14157192.7
(22) Anmeldetag: 28.02.2014
(51) Int. Cl.: B22F 3/11, B22F 5/10

(54) **Verfahren zum Herstellen eines Verdampferrohres**
Method for producing an evaporator tube
Procédé de fabrication d'un tube d'évaporateur

(30) Priorität: 16.04.2013 DE 102013103836
(43) Veröffentlichungstag der Anmeldung: 22.10.2014
(73) Patentinhaber: Benteler Automobiltechnik GmbH, 33102 Paderborn (DE)
(72) Erfinder: Rubitschek, Felix, 33104 Paderborn (DE); Düpmeier, Tobias, 33102 Paderborn (DE); Reul, Benjamin, 33102 Paderborn (DE); Grewe, Dimitra, 33098 Paderborn (DE)
(74) Vertreter: Griepenstroh, Jörg

(56) Entgegenhaltungen:
- WO-A1-02/44639
- WO-A1-2009/157611
- DE-A1-102011 103 110
- US-A- 3 345 160
- US-A- 3 751 271

## Beschreibung

Die vorliegende Erfindung betrifft ein Verfahren zum Herstellen eines Verdampferrohres gemäß den Merkmalen im Oberbegriff von Patentanspruch 1.

Kraftfahrzeuge werden heutzutage nach wie vor als Hauptenergiequelle mit fossilen Brennstoffen über eine Verbrennungskraftmaschine angetrieben. Da diese jedoch endlich sind, ist es das Bestreben, die Energieentnahmeeffizienz für einen jeden Brennstoff zu maximieren. Dabei ist der reine Verbrennungsvorgang auf den maximalen Wirkungsgrad von 40 % des ideellen Carnotprozesses naturgesetzlich beschränkt. Dies bedeutet, dass von den 100 % Energie, die im Kraftstoff enthalten sind, maximal 40 % in Bewegungsenergie umsetzbar sind und die restliche Energie über Wärme abgeführt wird. Hierzu ist es aus dem Stand der Technik jedoch bekannt, die beim Verbrennungsvorgang entstehende Wärme mittels Kraftwärmekopplung zu nutzen. So werden Arbeitsmedien über Wärmetauscher erhitzt, wobei die in der Wärme enthaltene Energie ebenfalls dazu genutzt wird, weitere Energie zum Betrieb des Kraftfahrzeugs oder Peripheriekomponenten bereit zu stellen.

Aus der WO 2009/157611 A1 ist hierzu eine Herstellungsmethode für einen Wärmetauscher bekannt, bei dem in eine Oberfläche Rillen eingebracht werden, diese mit einem temporären Platzhalter gefüllt werden, und im Anschluss daran der Wärmetauscher mit einem Sintermaterial versehen wird, das nach der Zuführung von Wärme eine poröse Struktur beibehält. Ein solches Herstellungsverfahren ist jedoch kostenintensiv, da eine Bearbeitung des Grundkörpers notwendig ist und eine erhöhte Wandstärke benötigt wird. Zudem ist eine solche Fertigung nicht auf ein radiales Design übertragbar. Ferner sind aus der US 3,345,160 A sowie der US 3,751,271 A ähnliche Sinterverfahren bekannt.

Weiterhin ist aus der WO 02/44639 A1 ein Herstellungsverfahren für ein heat pipe bekannt, bei dem in ein Außenrohr ein Innenwerkzeug mit Drähten eingeführt wird, das Außenrohr mit Sinterwerkstoff aufgefüllt, die Anordnung gesintert wird und nach Abschluss des Sintervorganges die Werkzeuge aus dem Rohr herausgezogen werden, so dass Hohlräume entstanden sind.

Aufgabe der vorliegenden Erfindung ist es, ausgehend vom Stand der Technik, ein Herstellungsverfahren für ein Verdampferrohr aufzuzeigen, dass gegenüber aus dem Stand der Technik bekannten Herstellungsverfahren deutlich einfacher und zugleich kostengünstiger durchführbar ist, wobei das dabei hergestellte Verdampferrohr verbesserte Wärmeübertragungseigenschaften aufweist.

Die zuvor genannte Aufgabe wird erfindungsgemäß mit einem Verfahren gemäß den Merkmalen im Patentanspruch 1 gelöst.

Vorteilhafte Ausführungsvarianten des Verfahrens sind Gegenstand der abhängigen Patentansprüche.

Das erfindungsgemäße Verfahren zum Herstellen eines Verdampferrohres, wobei das Verdampferrohr insbesondere in einem Kraftfahrzeugwärmetauscher eingesetzt wird und das Verdampferrohr ein Innenrohr mit einem ersten Kanal zur Durchleitung eines ersten Mediums und einen das Innenrohr umhüllenden zweiten Kanal zum Verdampfen eines zweiten Mediums aufweist, ist gekennzeichnet durch folgende Verfahrensschritte:
- Bereitstellen des Innenrohres,
- Aufbringen eines Platzhaltermaterials auf eine Außenmantelfläche des Innenrohres,
- Positionieren einer Außenform über das Innenrohr, wobei zwischen Außenmantelfläche des Innenrohres und Innenmantelfläche des Mantelrohres ein Ringspalt entsteht,
- Auffüllen des Ringspaltes mit einem spratzigen Metallpulvers als Sinterwerkstoff,
- Sintern der Anordnung und gleichzeitiges Austreiben des Platzhaltermaterials.

Mit dem erfindungsgemäßen Herstellungsverfahren ist es somit möglich, eine Kanalstruktur in der durch den Sinterwerkstoff hergestellten Sinterschicht zu erzeugen, wobei das Platzhaltermaterial zur Herstellung der Kanalstruktur während des Sinterprozesses selber ausgetrieben wird. Insbesondere wird dabei ein Platzhaltermaterial verwendet, das bei den auftretenden Sintertemperaturen aufschmilzt und aus dem Kanalsystem ausfließt oder verdampft. Dort, wo das Platzhaltermaterial angeordnet war, entsteht somit ein Kanalsystem an der Außenmantelfläche des Innenrohres. Bei der Außenform handelt es sich bevorzugt um ein Mantelrohr. Die Außenform kann auch als Drahtgewebe ausgebildet sein. Das Mantelrohr kann im Querschnitt kreisrund oder auch elliptisch ausgebildet sein. In Längsrichtung kann das Mantelrohr auch konisch verlaufen.

In der Sinterschicht selber wird dabei eine Kapillarstruktur aufgrund einer Porosität des Sintermaterials erzeugt, sodass das zweite Medium durch die entstehenden Kanäle durch den zweiten Kanal fließt und von dem ersten Kanal über das Innenrohr ein Wärmestrom von dem ersten Medium in das zweite Medium eingebracht wird. Hierdurch verdampft das zweite Medium derart, dass der entstehende Dampf über Dampfkanäle abgeführt wird. Der Dampf wird dann an einem Kondensator wiederum in den flüssigen Zustand überführt und hierbei zusätzliche Energie gewonnen, die bei dem ersten Kanal insbesondere in Form eines Abgaskanals dem Abgas entzogen wird. Aufgrund der Kapillarwirkung strömt gleichzeitig mit der Verdampfung flüssiges Medium in die Sinterstruktur nach.

Der Arbeitskreisprozess kann beispielsweise nach dem Prinzip eines Clausius-Rankine-Prozesses erfolgen. Besonders bevorzugt werden die Verdampferrohre als heat-pipe, mithin als Wärmerohre ausgebildet und besonders bevorzugt als loopheat-pipe.

Durch das erfindungsgemäße Verfahren entfällt gänzlich ein mechanisches Bearbeiten der hergestellten Rohranordnung. Die notwendigen Arbeitsschritte sind dabei auf ein Minimum begrenzt, wobei aufwendige spanabhebende Vor- oder Nachbearbeitungsverfahren gänzlich entfallen. Gerade unter Verwendung eines derartigen Sinterwerkstoffes, der nicht zusätzlich verdichtet wird, entsteht durch den Sintervorgang selbst eine hinreichend hohe Porosität in der Sinterschicht, so dass eine optimale Pumpwirkung und mithin ein Abführen des Dampfes ermöglicht ist.

Hierzu wird insbesondere für das Platzhaltermaterial selbst ein Kunststoffmaterial verwendet, wobei dies insbesondere ein Polymerwerkstoff ist. Alternativ kann auch ein Amidwachs verwendet werden. Das derartige Platzhaltermaterial wird insbesondere auf die Außenmantelfläche angelegt oder aufgewickelt oder aufgespritzt. Optional wird auf die Außenmantelfläche ein Haftmittel aufgebracht, wobei das Haftmittel eine bessere stoffschlüssige Verbindung zwischen Außenmantelfläche und Platzhaltermaterial und/oder Außenmantelfläche und Sinterwerkstoff erzeugt.

Besonders bevorzugt wird dabei das Platzhaltermaterial beispielsweise im festen Aggregatzustand bereitgestellt und ganz besonders bevorzugt in Strangform. Die derartigen Stränge des Platzhaltermaterials werden dann auf die Außenmantelfläche aufgelegt bzw. aufgepresst und mit der Außenmantelfläche zumindest temporär verklebt. Im Rahmen der Erfindung sind die Stränge verpresst oder verklebt. Insbesondere wird das Platzhaltermaterial dabei streifenförmig aufgebracht, wobei die Streifen, dargestellt durch die Stränge, bevorzugt parallel zueinander beabstandet sind. Die Streifen wiederum sind insbesondere weiterhin parallel zur Mittellängsachse des Innenrohres verlaufend oder aber die Streifen sind schraubenförmig auf der Außenmantelfläche aufgebracht. Bei letzterer Variante verlaufen die Streifen in einem Winkel zur Mittellängsachse des Innenrohres und winden sich schraubenförmig um die Außenmantelfläche.

Im Rahmen der Erfindung ist es jedoch auch möglich, dass das Platzhaltermaterial in einem flüssigen, gelförmigen oder pastösen Aggregatzustand auf die Außenmantelfläche aufgespritzt wird. Das Platzhaltermaterial weist in diesem Aggregatzustand eine Eigenklebfunktion auf, so dass ein zusätzlicher Klebevorgang nicht durchgeführt werden muss.

Ein zwischen Außenform und Innenrohr entstehender Ringspalt wird nunmehr mit Sinterwerkstoff aufgefüllt.

Während des folgenden Sintervorganges, bei dem unter Umständen ein Vakuumsintervorgang verwendet werden kann, aber auch ein anderweitiger Sintervorgang nicht unter Vakuumatmosphäre durchgeführt werden kann schmilzt das Platzhaltermaterial auf und fließt aus dem Ringspalt aus. Als Temperaturen werden bevorzugt 500° bis 1200° C, insbesondere 900° bis 1100° C verwendet. Hierbei schmilzt das Platzhaltermaterial auf und läuft über die dabei entstehenden Kanäle aus der Anordnung aus. Alternativ kann das Platzhaltermaterial auch bei circa 600° zuvor bei Verfestigung des Sintermaterials ausgetrieben werden und anschließend der eigentliche Sintervorgang durchgeführt werden. Das Platzhaltermaterial selbst fängt in einem Temperaturbereich zwischen 150 °C und 450 °C, insbesondere 200 °C bis 400 °C an aufzuschmelzen bzw. zu verdampfen. Bis das Platzhaltermaterial vollständig aufgeschmolzen bzw. vollständig verdampft ist, hat die Anordnung weiterhin eine Temperatur erreicht, bei der der Sintervorgang bereits begonnen hat, wodurch sich der Sinterwerkstoff dann beginnt zu verbinden. Durch bevorzugten Einsatz eines nachfolgend erläuterten Sinterwerkstoffes in Form eines spratzigen Metallpulvers, kann jedoch auch sichergestellt werden, dass selbst bei nahezu vollständig ausgeflossenem bzw. verdampftem Platzhaltermaterial zunächst die hergestellte Kanalstruktur erhalten bleibt bei erst danach einsetzendem Sinterprozess.

Damit der Sinterwerkstoff nicht die durch das ausfließende bzw. verdampfende Platzhaltermaterial entstehenden Hohlräume durch ein eigenes Nachrücken wieder verschließt, wird ein spratziges Metallpulver verwendet. Unter spratzigem Metallpulver ist eine eckige und/oder kantige Pulverform zu verstehen, so dass sich die einzelnen Pulverteilchen untereinander verhaken und/oder verkanten und bis zum Abschluss des Sintervorganges formstabil zueinander ausgerichtet bleiben. Die Pulverpartikel sind somit eckig bzw. kantig oder vieleckig derart ausgebildet, dass sie sich untereinander verhaken und/oder verkanten. Durch die dabei entstehenden Kanalstrukturen fließt dann im späteren Einsatz das zweite Medium, insbesondere ein Arbeitsmedium, im gasförmigen Aggregatzustand. Durch die aufgrund des spratzigen Metallpulvers entstehenden rauen Oberflächen innerhalb der Kanalstruktur selber wird dabei eine turbulente Strömung erzeugt, die einen verbesserten Wärmeübergang in das zweite Medium erzeugt, wodurch eine stärkere Überhitzung des Dampfes stattfindet. Die Pumpfunktion ist dabei derart bevorzugt anzusehen, dass eine aktive Pumpe entfallen kann und die Pumpfunktion ausschließlich durch die Kapillarfunktion erfolgt.

Weiterhin besonders bevorzugt wird für das Sintermaterial ein Edelstahlwerkstoff verwendet. Insbesondere sind weiterhin das Innenrohr, das Sintermaterial und das optionale Mantelrohr ebenfalls aus einem Edelstahlwerkstoff ausgebildet, da dieser eine besonders gute Resistenz gegen die korrosiven Eigenschaften des Abgases aufweist bei gleichzeitig guter Wärmeleitfähigkeit. Sind alle Bauteilkomponenten aus demselben Werkstoff ausgebildet, so weist der Werkstoff entsprechend gleiche Wärmeausdehnungskoeffizienten auf, so dass die Anordnung insbesondere in Bezug auf die Dauerhaltbarkeit bei thermischen Ausdehnungen keinen Schaden annimmt.

Insbesondere sind das Innenrohr, der Sinterwerkstoff und optional das Mantelrohr dabei aus einem Edelstahlwerkstoff der 1.4XXX-Gruppe, ganz besonders bevorzugt aus einer Edelstahllegierung 1.4404 hergestellt.

Die in dem Ringspalt aufgeführte Sinterstruktur wird erfindungsgemäß nicht verdichtet. Optional ergänzend oder aber alternativ weist die aus dem Sinterwerkstoff hergestellte Sinterschicht eine Porosität von mehr als 50 % auf, insbesondere zwischen 50 % und 80 %, bevorzugt zwischen 50 % und 60 %, wobei zwischen der Sinterschicht und der Außenmantelfläche des Innenrohres eine Kontaktfläche von 40 % bis 60 %, insbesondere 50 % hergestellt ist. Letzteres bedeutet im Rahmen der Erfindung, dass 40 % bis 60 %, insbesondere 50 % der Außenmantelfläche des Innenrohres in Kontakt mit der Sinterschicht steht. Hierdurch wird ein Optimum erreicht zwischen hergestellter Kanalstruktur und direktem Wärmeübergang von erstem in zweites Medium, was zum Verdampfen des zweiten Mediums genutzt wird.

Damit die Sinterschicht und die Kapillarstruktur ebenfalls eine ausreichende Wärme aus einem Wärmeeintrag erlangen, wird dann über die Kontaktfläche zwischen Außenmantelfläche des Innenrohres und Sinterschicht Wärme in die Sinterschicht überführt aufgrund von Wärmeleitung. In der Sinterschicht erfolgt dann aufgrund der Kapillarstruktur eine Pumpfunktion und ein Abführen des verdampften zweiten Mediums.

Das erfindungsgemäße Verfahren sieht weiterhin vor, dass der Sinterwerkstoff durch den Sintervorgang stoffschlüssig mit der Außenmantelfläche des Innenrohres gekoppelt wird.

Weiterhin ist es möglich, Anbauteile, beispielsweise Verschlussstopfen oder aber Anschlüsse insbesondere für den zweiten Kanal mit dem Innenrohr und/oder mit dem Mantelrohr stoffschlüssig zu koppeln, insbesondere durch einen Lötvorgang, wobei der Lötvorgang gleichzeitig und parallel mit dem Sintervorgang durchgeführt wird. Beides kann in einer gleichen Erwärmungseinrichtung durchgeführt werden, beispielsweise einem Ofen. Insbesondere wird dies bei Temperaturen von im Wesentlichen 800° bis 1200° und ganz besonders bevorzugt 900° bis 1100° und optional unter Schutzgas durchgeführt.

Weiterhin besonders bevorzugt ist die Außenform an ihrer Innenmantelfläche mit einem hochtemperaturbeständigen Trennmittel versehen. Hierdurch wird es ermöglicht, nach dem Sintervorgang und einem Aushärten des Sinterwerkstoffes das Mantelrohr abzuziehen.

Weitere Vorteile, Merkmale, Eigenschaften und Aspekte der vorliegenden Erfindung sind Gegenstand der nachfolgenden Beschreibung. Bevorzugte Ausführungsvarianten werden in den schematischen Figuren dargestellt. Diese dienen dem einfachen Verständnis der Erfindung. Es zeigen:
- Figur 1: ein erfindungsgemäßes Verdampferrohr in Längsschnittsansicht;
- Figur 2a und b: ein erfindungsgemäß hergestelltes Verdampferrohr in Querschnitts- ansicht und vergrößerter Ansicht des Querschnittes.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt ein erfindungsgemäßes Verdampferrohr 1, aufweisend ein Innenrohr 2 und ein das Innenrohr 2 auf seine Längsrichtung 4 bezogen zumindest abschnittsweise umhüllendes Gehäuserohr 3. Zwischen dem Gehäuserohr 3 und dem Innenrohr 2 ist eine Kapillarstruktur angeordnet, die in Figur 2a und b im Detail näher erläutert wird. In dem Innenrohr 2 selbst ist ein erster Kanal 5 ausgebildet, durch den ein erstes Medium leitbar ist, so dass das erste Medium an eine Innenmantelfläche 6 des Innenrohrs 2 einen Wärmestrom abgibt, der dann durch die Mantelfläche 7 des Innenrohrs 2 hindurchströmt und in die Kapillarstruktur K mittels Wärmeleitung überführt wird. Zwischen der Außenmantelfläche 8 und dem Gehäuserohr 3 selbst ist ein zweiter Kanal 9 in Form eines Verdampfungsrohres ausgebildet, durch den ein zweites Medium strömt, wobei der Verdampfungskanal eine Kapillarstruktur K aufweist. Hierzu sind Verschlüsse 10, 11 jeweils endseitig angesetzt, die den zweiten Kanal 9 abschließen. Die Verschlüsse 10, 11 selber können weitere Anschlüsse aufweisen oder aber als Anschluss selbst ausgebildet sein, um das zweite Medium in den zweiten Kanal 9 einzuleiten.

Figur 2a zeigt eine Querschnittsansicht des erfindungsgemäßen Verdampferrohres 1 und Figur 2b eine entsprechende Vergrößerung gemäß dem Ausschnitt A aus Figur 2a. In Figur 2 ist gut zu erkennen, dass von einem Innenraum I ein nicht näher dargestellter Abgasstrom einen Wärmestrom *Q̇* an die Innenmantelfläche 6 des Innenrohrs 2 abgibt. Von dieser erfolgt eine Wärmeleitung an die Außenmantelfläche 8 des Innenrohrs 2, wo dann der Wärmestrom *Q̇* in den zweiten Kanal, hier dargestellt in Form eines Verdampfungskanals 9, übergeht. Der Verdampfungskanal 9 ist dabei, hier dargestellt durch im Querschnitt halbrunde Verdampfungskanäle 9, ausgebildet. Die Verdampfungskanäle 9 selbst stehen in direktem Kontakt mit der Außenmantelfläche 8 des Innenrohres 2.

Zwischen den einzelnen Verdampfungskanälen 9 ist jeweils ein Abstand a ausgebildet, wobei im Bereich dieses Abstandes die Sinterschicht 12 in direktem Kontakt mit der Außenmantelfläche 8 des Innenrohres 2 steht. Hierdurch erfolgt ein Wärmeeintrag in die Sinterschicht 12 selber, so dass eine nicht näher dargestellte Kapillarstruktur innerhalb der porösen Sinterschicht 12 ebenfalls erwärmt wird. Optional kann dann ein hier schematisch nur angedeutete Außenform 13 von außen an der Sinterschicht 12 angeordnet sein. Die Außenform 13 dient zunächst als Form während des Sintervorganges, wobei insbesondere im Rahmen der Erfindung auch zwischen Außenform 13 und Innenrohr 2 der gesamte zweite Kanal ausgebildet sein kann. Ein entsprechendes Zuführen des zweiten Mediums und ein Abführen des verdampften zweiten Mediums erfolgt dann über die in Figur 1 dargestellten Anschlüsse in den Verschlüssen 11, 12.

### Bezugszeichen:

- 1 -: Verdampferrohr
- 2 -: Innenrohr
- 3 -: Gehäuserohr
- 4 -: Längsrichtung zu 2
- 5 -: erster Kanal
- 6 -: Innenmantelfläche zu 2
- 7 -: Mantelfläche zu 2
- 8 -: Außenmantelfläche zu 2
- 9 -: Verdampfungskanal
- 10 -: Verschluss
- 11 -: Verschluss
- 12 -: Sinterschicht
- 13 -: Außenform

- I -: Innenraum
- K -: Kappilarstruktur
- a -: Abstand
- *Q̇* -: Wärmestrom

## Patentansprüche

1. Verfahren zum Herstellen eines Verdampferrohres (1), insbesondere für einen Kraftfahrzeugwärmetauscher, wobei das Verdampferrohr (1) ein Innenrohr (2) mit einem ersten Kanal (5) zur Durchleitung eines ersten Mediums und einen das Innenrohr (2) umhüllenden zweiten Kanal zum Verdampfen eines zweiten Mediums aufweist, **gekennzeichnet durch** folgende Verfahrensschritte:
- Bereitstellen des Innenrohres (2),
- Aufbringen eines Platzhaltermaterials auf eine Außenmantelfläche (8) des Innenrohres (2),
- Positionieren einer Außenform (13) über das Innenrohr (2), wobei zwischen Außenmantelfläche (8) des Innenrohres (2) und Innenmantelfläche der Außenform (13) ein Ringspalt entsteht,
- Auffüllen des Ringspaltes mit einem spratzigen Metallpulver als Sinterwerkstoff,
- Sintern der Anordnung und gleichzeitiges Austreiben des Platzhaltermaterials.

2. Verfahren zum Herstellen eines Verdampferrohres nach Patentanspruch 1, **dadurch gekennzeichnet, dass** als Platzhaltermaterial ein Kunststoffmaterial verwendet wird, insbesondere ein Polymerwerkstoff.

3. Verfahren zum Herstellen eines Verdampferrohres nach Patentanspruch 1 oder 2, **dadurch gekennzeichnet, dass** das Platzhaltermaterial auf die Außenmantelfläche (8) angelegt oder aufgewickelt oder aufgespritzt wird.

4. Verfahren zum Herstellen eines Verdampferrohres nach einem der vorhergehenden Ansprüche, **dadurch gekennzeichnet, dass** auf die Außenmantelfläche (8) ein Haftmittel aufgebracht wird.

5. Verfahren zum Herstellen eines Verdampferrohres nach einem der vorhergehenden Ansprüche, **dadurch gekennzeichnet, dass** als Sintermaterial ein spratziges Metallpulver aus Edelstahl verwendet wird.

6. Verfahren zum Herstellen eines Verdampferrohres nach einem der vorhergehenden Ansprüche, **dadurch gekennzeichnet, dass** die Außenform (13) an ihrer Innenmantelfläche mit einem hochtemperaturbeständigen Trennmittel versehen wird.

7. Verfahren zum Herstellen eines Verdampferrohres nach einem der vorhergehenden Ansprüche, **dadurch gekennzeichnet, dass** das Platzhaltermaterial streifenförmig aufgebracht wird, wobei die Streifen bevorzugt parallel zueinander beabstandet sind.

8. Verfahren zum Herstellen eines Verdampferrohres nach einem der vorhergehenden Ansprüche, **dadurch gekennzeichnet, dass** die Streifen parallel zur Mittellängsachse des Innenrohres (2) aufgebracht werden oder das die Streifen schraubenförmig um die Außenmantelfläche (8) verlaufen.

9. Verfahren zum Herstellen eines Verdampferrohres nach einem der vorhergehenden Ansprüche, **dadurch gekennzeichnet, dass** das Innenrohr (2), der Sinterwerkstoff und optional die Außenform (13) aus dem gleichen Werkstoff ausgebildet sind, insbesondere aus einem Edelstahl.

10. Verfahren zum Herstellen eines Verdampferrohres nach einem der vorhergehenden Ansprüche, **dadurch gekennzeichnet, dass** der Sinterwerkstoff nicht verdichtet wird und/oder dass die Sinterschicht (12) eine Porosität von mehr als 50% aufweist, insbesondere zwischen 50 und 80%, bevorzugt zwischen 50 und 60% und dass zwischen Sinterschicht (12) und Außenmantelfläche (8) des Innenrohres (2) eine Kontaktfläche von 40 bis 60%, insbesondere 50% hergestellt ist.

11. Verfahren zum Herstellen eines Verdampferrohres nach einem der vorhergehenden Ansprüche, **dadurch gekennzeichnet, dass** der Sinterwerkstoff durch den Sintervorgang stoffschlüssig mit der Außenmantelfläche (8) des Innenrohrs (2) gekoppelt wird und/oder das weitere Anbauteile mit dem Verdampferrohr (1) durch einen Lötprozess gekoppelt werden, wobei der Lötprozess und der Sintervorgang gleichzeitig und in einer gleichen Erwärmungseinrichtung durchgeführt werden.

12. Verfahren zum Herstellen eines Verdampferrohres nach einem der vorhergehenden Ansprüche, **dadurch gekennzeichnet, dass** das Platzhaltermaterial durch die Temperatureinwirkung des Sintern aufschmilzt und aus der Anordnung ausfließt oder verdampft.

## Claims

1. Method for producing an evaporator tube (1), in particular for a motor vehicle heat exchanger, the evaporator tube (1) comprising an inner tube (2) having a first channel (5) for guiding through a first medium and a second channel which covers the inner tube (2) and is intended for evaporating a second medium, **characterised by** the following method steps:
- providing the inner tube (2),
- applying a placeholder material to an outer lateral surface (8) of the inner tube (2),
- positioning an external form (13) on the inner tube (2), forming an annular gap between the outer lateral surface (8) of the inner tube (2) and the inner lateral surface of the external form (13),
- filling the annular gap with a spattered metal powder as a sintering material,
- sintering the assembly and simultaneously expelling the placeholder material.

2. Method for producing an evaporator tube according to claim 1, **characterised in that** a plastics material, in particular a polymer material, is used as placeholder material.

3. Method for producing an evaporator tube according to either claim 1 or claim 2, **characterised in that** the placeholder material is placed or wound or sprayed onto the outer lateral surface (8).

4. Method for producing an evaporator tube according to one of the preceding claims, **characterised in that** an adhesive is applied to the outer lateral surface (8).

5. Method for producing an evaporator tube according to one of the preceding claims, **characterised in that** a spattered metal powder made of stainless steel is used as a sintering material.

6. Method for producing an evaporator tube according to one of the preceding claims, **characterised in that** the external form (13) is provided with a high-temperature-resistant separating agent on the inner lateral surface thereof.

7. Method for producing an evaporator tube according to one of the preceding claims, **characterised in that** the placeholder material is applied in strips, the strips preferably being spaced apart in parallel with one another.

8. Method for producing an evaporator tube according to one of the preceding claims, **characterised in that** the strips are applied in parallel with the central longitudinal axis of the inner tube (2) or **in that** the strips extend helically around the outer lateral surface (8).

9. Method for producing an evaporator tube according to one of the preceding claims, **characterised in that** the inner tube (2), the sintering material and optionally the external form (13) are made of the same material, in particular from a stainless steel.

10. Method for producing an evaporator tube according to one of the preceding claims, **characterised in that** the sintering material is not compacted and/or **in that** the sinter layer (12) has a porosity of more than 50 %, in particular between 50 and 80 %, preferably between 50 and 60 %, and **in that** a contact surface of from 40 to 60 %, in particular 50 %, is produced between the sinter layer (12) and the outer lateral surface (8) of the inner tube (2).

11. Method for producing an evaporator tube according to one of the preceding claims, **characterised in that** the sintering material is integrally bonded to the outer lateral surface (8) of the inner tube (2) by means of the sintering process and/or **in that** further attachment parts are bonded to the evaporator tube (1) by means of a brazing process, the brazing process and the sintering process being carried out simultaneously and in the same heating apparatus.

12. Method for producing an evaporator tube according to one of the preceding claims, **characterised in that** the placeholder material is melted by the temperature effect of the sintering and flows out of the assembly or evaporates.

## Revendications

1. Procédé de fabrication d'un tube de vaporisation (1), notamment pour un échangeur de chaleur de véhicule automobile, le tube de vaporisation (1) comportant un tube interne (2) avec un premier canal (5) pour le passage d'un premier fluide et un deuxième canal enveloppant le tube interne (2) pour la vaporisation d'un deuxième fluide, **caractérisé par** les étapes de procédé suivantes :
- fourniture du tube interne (2),
- application d'un matériau de réserve de place sur une surface enveloppante extérieure (8) du tube interne (2),
- positionnement d'un moule extérieur (13) pardessus le tube interne (2), une fente annulaire existant entre la surface enveloppante extérieure (8) du tube interne (2) et la surface enveloppante intérieure du moule extérieur (13),
- remplissage de la fente annulaire avec une poudre métallique irrégulière comme matériau à fritter,
- frittage du dispositif et évacuation simultanée du matériau de réserve de place.

2. Procédé de fabrication d'un tube de vaporisation selon la revendication 1, **caractérisé en ce que** l'on utilise comme matériau de réserve de place une matière plastique, notamment un polymère.

3. Procédé de fabrication d'un tube de vaporisation selon la revendication 1 ou 2, **caractérisé en ce que** le matériau de réserve de place est posé ou enroulé ou appliqué au pistolet sur la surface enveloppante extérieure (8).

4. Procédé de fabrication d'un tube de vaporisation selon l'une des revendications précédentes, **caractérisé en ce qu'**un adhésif est appliqué sur la surface enveloppante extérieure (8).

5. Procédé de fabrication d'un tube de vaporisation selon l'une des revendications précédentes, **caractérisé en ce que** l'on utilise comme matériau à fritter une poudre métallique irrégulière en acier fin.

6. Procédé de fabrication d'un tube de vaporisation selon l'une des revendications précédentes, **caractérisé en ce que** le moule extérieur (13) est muni, sur sa surface enveloppante intérieure, d'un agent de démoulage résistant à haute température.

7. Procédé de fabrication d'un tube de vaporisation selon l'une des revendications précédentes, **caractérisé en ce que** le matériau de réserve de place est appliqué en forme de bandes, les bandes étant parallèles les unes aux autres et distantes les unes des autres.

8. Procédé de fabrication d'un tube de vaporisation selon l'une des revendications précédentes, **caractérisé en ce que** les bandes sont appliquées parallèlement à l'axe longitudinal médian du tube interne (2) ou **en ce que** les bandes s'étendent de manière hélicoïdale autour de la surface enveloppante extérieure (8).

9. Procédé de fabrication d'un tube de vaporisation selon l'une des revendications précédentes, **caractérisé en ce que** le tube interne (2), le matériau à fritter et optionnellement le moule extérieur (13) sont construits dans le même matériau, notamment en acier fin.

10. Procédé de fabrication d'un tube de vaporisation selon l'une des revendications précédentes, **caractérisé en ce que** le matériau à fritter n'est pas comprimé et/ou **en ce que** la couche frittée (12) a une porosité de plus de 50 %, comprise notamment entre 50 et 80 %, de préférence entre 50 et 60 %, et **en ce qu'**une surface de contact de 40 à 60 %, notamment de 50 %, est créée entre la couche frittée (12) et la surface enveloppante extérieure (8) du tube interne (2).

11. Procédé de fabrication d'un tube de vaporisation selon l'une des revendications précédentes, **caractérisé en ce que**, par l'opération de frittage, le matériau à fritter est couplé par liaison de matière à la surface enveloppante extérieure (8) du tube interne (2) et/ou **en ce que** les autres pièces à ajouter sont couplées au tube de vaporisation (1) par un processus de brasage, le processus de brasage et le processus de frittage étant réalisés simultanément et dans un même dispositif de chauffage.

12. Procédé de fabrication d'un tube de vaporisation selon l'une des revendications précédentes, **caractérisé en ce que** le matériau de réserve de place fond sous l'effet de la température du frittage et est évacué hors du dispositif ou s'évapore.
